# EUROPÄISCHE PATENTSCHRIFT

(11) **EP 1 902 164 B1**
(45) Veröffentlichungstag und Bekanntmachung des Hinweises auf die Patenterteilung: **25.08.2010**
(21) Anmeldenummer: 06818294.8
(22) Anmeldetag: 23.10.2006
(51) Int. Cl.: D01D 4/02, D01F 2/00

(54) **SPINNVORRICHTUNG UND VERFAHREN ZUR ERZEUGUNG FEINER FÄDEN DURCH SPLEISSEN ZWECKS BILDUNG EINES SPINNVLIESES, SOWIE DAS DADURCH ERHALTENE SPINNVLIES**
SPINNING APPARATUS AND PROCESS FOR PRODUCING FINE THREADS BY SPLICING FOR FORMING A NONWOVEN, AND NONWOVEN OBTAINABLE THEREBY
DISPOSITIF DE FILATURE ET PROCEDE POUR PRODUIRE DES FILS FINS PAR EPISSURAGE AFIN D'OBTENIR UN NONTISSE, ET NONTISSE SUSCEPTIBLE D'ETRE OBTENU AINSI

(30) Priorität: 08.03.2006 DE 102006012052
(43) Veröffentlichungstag der Anmeldung: 26.03.2008
(73) Patentinhaber: Gerking, Lüder, 14195 Berlin (DE)
(72) Erfinder: Gerking, Lüder, 14195 Berlin (DE)
(74) Vertreter: Pfenning, Meinig & Partner GbR
(86) Internationale Anmeldenummer: PCT/EP2006/010320
(87) Internationale Veröffentlichungsnummer: WO 2007/101459

(56) Entgegenhaltungen:
- EP-A1- 0 455 897
- EP-A1- 0 724 029
- DE-A1- 19 929 709
- US-A- 5 087 186
- US-A1- 2001 026 815
- L. GERKING & M. STOBIK: MAN-MADE FIBER YEAR BOOK, 2008, pages 80-81, XP001516709

## Beschreibung

Die Erfindung betrifft eine Spinnvorrichtung zur Erzeugung feiner Fäden durch Spleißen nach dem Oberbegriff des Hauptanspruchs.

Feine Fäden bis in den Bereich unter 1 Mikrometer (µm) können durch Aufspleißen eines fadenbildenden Fluidstromes als Schmelze, Lösung oder allgemein als Flüssigkeiten, die später zum Erstarren gebracht werden, hergestellt werden wie es in DE 199 29 709 und DE 100 65 859 beschrieben worden ist. Der Mechanismus der Fadenbildung ist grundsätzlich ein anderer als in allen bisher bekannt gewordenen Spinnverfahren, wo die Spinnmasse durch Aufwickelvorrichtungen aus den Spinndüsen zu Fäden abgezogen wird oder bei den Spinnvliesverfahren durch begleitende Luftströme, die eine Kraft auf sie ausüben und in besonderer Ausführung in sog. Meltblown-Verfahren, wo die den Faden ziehende Luft dicht neben den Spinndüsenöffnungen auf etwa Spinnstofftemperatur erwärmt austritt. Die Fadengeschwindigkeit erreicht dabei die der Aufwicklung bzw. liegt unter der sie ziehenden Luft- oder Gasströme. Das gilt für das Mittel der Fadendurchmesser, einzelne 'Ausreißer' werden beim Meltblown-Verfahren entdeckt, wo sich auch feinere als der sich aus Durchsatz und maximal möglicher Abzugsgeschwindigkeit, der größten Luftgeschwindigkeit, Durchmesser einstellen können, aber noch nicht in gezielter Weise wie es bei dem genannten neuen Verfahren, auch als Nanoval-Verfahren bezeichnet, geschieht. Hier wird nach einem neuen Mechanismus, erst kürzlich aus den hydrodynamischen Grundgesetzen erklärt, siehe L. Gerking in Chemical Fibers International 54 (2004) S. 261-262 und 56 (2006), S. 57 - 59 folgender Effekt genutzt: Wird ein Schmelze- oder allgemein Fluidfaden oder -film durch Schubspannungen außen beaufschlagt, so kommt es in seinem Innern zu einem Druckaufbau, wenn die Geschwindigkeit an der Außenhaut des Fluidstrahls größer ist als die in seinem Innern und dieses um so stärker, je größer seine Beschleunigung nach dem Austritt aus der Spinnöffnung erzielt werden kann. Dies ist, so kann man sagen, die Umkehr der Strömung in Rohren oder Kanälen (Hagen-Poiseuille), wo die Druckenergie zur Überwindung der Reibung an den Kanalwänden verbraucht wird, während im Fall des neuen Spinnverfahrens Energie auf den Faden durch die von außen an ihn wirkenden Schubspannungen übertragen wird. Diesem versucht er sich durch Druckzunahme im Innern zu widersetzen. Kühlt nicht nur die Außenhaut durch die sie umgebende Gasströmung ab, so kann es zum Erstarren des Fadens kommen.

Im Fall von Polymeren und polymeren Lösungen mit ihrer grundsätzlich geringen Wärmeleitfähigkeit bildet sich aber zunächst nur eine äußere Haut zunehmender Viskosität und im Inneren des Fadens können die hydrodynamischen Effekte wirken. Es kommt dann in schöner Regelmäßigkeit und Reproduzierbarkeit zu einem Aufplatzen vergleichbar mit dem Platzen eines Rohres an seiner Längsnaht mit in erstaunlicher Weise im Wesentlichen endlosen Fäden und bezogen auf den stochastischen Charakter des Aufspleißens geringer Streuungs-breite im Fadendurchmesser. Die Anzahl der einzelnen so erzeugten Fäden übertrifft bei der Herstellung besonders feiner Fäden im Bereich um und unter 1 µm bis zu mehreren Hundert aus einem Flüssigkeitsstrahl.

Das Nanoval-Verfahren wird in Zeilendüsen in seinen industriellen Anwendungen ausgeführt, wobei sich eine Reihe von Spinnbohrungen oberhalb eines Spalts befindet. Das Gas, im Allgemeinen Luft ohne besondere Konditionierung nach ihrer Erzeugung in Gebläsen oder Verdichtern (der Energiebedarf ist grundsätzlich gering verglichen mit den Meltblown-Verfahren) strömt zu beiden Seiten der Zeilendüse in stetiger Beschleunigung auf den engsten Querschnitt des Spalts zu, der sich dann wieder meistens rasch erweitert, grundsätzlich aber die Konfiguration einer Lavaldüse hat. Auch einzelne runde Düsen wurden beschrieben umgeben von einem sich stetig auf den engsten Querschnitt hin verringernden Ringspalt.

Es hat sich gezeigt, dass die allseitig von einer rotationssymmetrischen Gasströmung auf den Faden einwirkenden Schubkräfte zu einem geringeren mittleren Durchmesser der sich durch das Aufspleißen ergebenden, im Wesentlichen endlosen Fäden führen, was auf die gleichmäßigere Beaufschlagung des Fadens zurückgeführt wird, einerlei ob die Luft noch zusätzlich erwärmt wird oder nicht. Auch die Abkühlung, die im Wechselspiel den Aufplatzeffekt mit den hydrodynamischen Kräften bewirkt, ist gleichmäßiger um den Faden verteilt als dies bei der nur seitlichen Beaufschlagung in Zeilendüsen mit linearer Lavaldüsenkonfiguration geschieht und es wird weniger Luft verbraucht. Bei den Zeilendüsen wird in den Zwischenräumen von Faden zu Faden ein Teil der Luft schlechter genutzt.

Eine weitere Einflussgröße für die Erzeugung feiner und immer feinerer Fäden wie sie sonst beispielsweise nur durch Elektrospinnverfahren, allerdings in sehr geringen Durchsätzen und großem Raum- und Sicherheitsaufwand wegen der benötigten Hochspannung, erzeugt werden können, ist der Durchsatz pro Spinndüsenöffnung, einerlei ob mit runden oder schlitzförmigen Öffnungen für den Spinnstoff. Die Gasgeschwindigkeit kann im engsten Querschnitt der Lavaldüse Schallgeschwindigkeit erreichen, dahinter in der Er-weiterung durchaus auch noch in den Überschall gehen, was dann bei dieser von Fäden beladenen Strömung meistens rasch zu Unterschall durch Verdichtungsstöße führt. Es kann aber nur eine bestimmte Formänderungsarbeit durch die Schubspannungskräfte bei gegebener Lauffläche der noch verformbaren Fadenmasse geleistet werden. Die Durchsätze sind demzufolge grundsätzlich kleiner bei der Erzeugung sehr feiner Fäden im Bereich um und unter 1 µm. Das führt dazu, dass man für einen bestimmten Gesamtdurchsatz bei der Herstellung von Vliesen nach dem Nanoval-Verfahren für feinere Fäden mehr Spinndüsen über die Breite braucht. Bei der Erzeugung von Garnen gilt das entsprechend.

Der Erfindung liegt die Aufgabe zugrunde eine Vorrichtung zur Erzeugung feiner Fäden zu schaffen, die kompakt und konstruktiv einfach ist, wobei ein gutes Anspinnen ermöglicht werden soll.

Diese Aufgabe wird erfindungsgemäß durch die kennzeichnenden Merkmale des Hauptanspruchs in Verbindung mit den Merkmalen des Oberbegriffs gelöst.

Durch die in den Unteransprüchen dargestellten Merkmale sind vorteilhafte Weiterbildungen und Verbesserungen möglich.

Dadurch, dass die Vorrichtung zur Erzeugung feiner Fäden mindestens ein Spinndüsen ausgerüstetes Spinn-Spinndüsenteil und ein zumindest teilweise plattenförmiges Gasdüsenteil mit mindestens einem Gaszufuhrraum aufweist, wobei das zumindest teilweise plattenförmige das Gasdüsenteil eine Mehrzahl von trichterförmigen Einsenkungen als Beschleunigungsdüsen aufweist, in die die Spinndüsen eingreifen, derart, dass Kombinationen von Spinndüsen/Beschleunigungsdüsen, insbesondere Lavaldüsen mit rotationssymmetrischen Gasströmungskanälen gebildet werden, kann die Vorrichtung kompakt mit einer Vielzahl von dicht nebeneinander liegenden Kombinationen aufgebaut werden, wobei Gasdüsenteil und Spinndüsenteil relativ zueinander verschiebbar sind, so dass die zwischen Gasdüsenteil und Spinndüsen des Spinndüsenteils gebildeten Gasströmungskanäle unterschiedliche Strömungsquerschnitte einnehmen können, wodurch die Höhe der Spinnöffnungen zu dem engsten Querschnitt der Beschleunigungsdüsen, insbesondere Lavaldüsen, einstellbar ist. Dadurch wird das Anspinnen erleichtert und bei mehreren Düsen neben- und hintereinander überhaupt erst ermöglicht, indem das Gasdüsenteil gegenüber dem Spinndüsenteil zu letzterem hin zurückgezogen wird, um den kommenden Fadenlauf nicht zu beeinträchtigen. Durch die Verschiebbarkeit wird gleichfalls die Wartung und Reinigung der Spinndüsen erleichtert.

Eine besonders einfache Bauart wird dann gegeben, wenn zwischen der Unterseite des Spinndüsenteils, aus dem die Spinndüsen bzw. Spinnnippel herausragen, und Oberseite des plattenförmigen Bereichs des Gasdüsenteils der Gasraum gebildet wird, über den das Gas, meistens Luft, den Beschleunigungsdüsen zugeführt wird.

Besonders vorteilhaft ist, eine selbsteinstellende Dichtung zwischen Spinndüsenteil und Gasdüsenteil vorzusehen, die bei Einbringen des Gasdüsenteils vorzusehen, die bei Einbringung des Gases beim Spinnen durch den dann entstehenden Druck zusammengedrückt wird.

Eine vorteilhafte Ausführung, allerdings etwas aufwendiger und insbesondere bei der Zuführung von "kalter" Luft liegt darin, das Gasdüsenteil als Hohlkörper auszubilden, der von den Einsenkungen durchgriffen wird und dessen Hohlraum zwischen den Einsenkungen den Gasraum bildet, wobei der Hohlkörper zu dem Spinndüsenteil gerichtete Öffnungen, vorzugsweise rotationssymmetrisch um die Einsenkungen herum, aufweist, über die die Luft bzw. das Gas zu den Beschleunigungsdüsen gelangt.

Es kann eine Mehrzahl von Düsen- und Gasdüsenteilen nebeneinander angeordnet werden, wobei auch unterschiedliche Spinnstoffe ausgesponnen werden können.

In vorteilhafter Weise kann unterhalb des plattenförmigen Bereichs des Gasdüsenteils eine weitere Platte mit Öffnungen unter Bildung eines Verteilerraums für ein weiteres Fluid angeordnet sein. Dieses Fluid kann Wasser zum Koagulieren von gelösten Faserstoffen, Kühlmittel zum Einfrieren der bei der Spleißung erzielten molekularen Orientierung, Mittel zum Aufheizen, z.B. Wasserdampf, zu einer zweiten Verstreckung oder dergleichen sein.

Die Erfindung ist in der Zeichnung dargestellt und wird in der nachfolgenden Beschreibung näher erläutert. Es zeigen:
- Fig. 1: einen Längsschnitt durch ein erstes Aus- führungsbeispiel der erfindungsgemäßen Spinnvorrichtung entsprechend den Schnitt- linien D-D nach Fig. 2,
- Fig. 2: einen Schnitt der erfindungsgemäßen Vor- richtung entsprechend den Schnittlinien C- C aus Fig. 1,
- Fig. 3: einen Schnitt durch einen Teil der erfin- dungsgemäßen Vorrichtung nach einem zwei- ten Ausführungsbeispiel entsprechend der Schnittlinie A-A in Fig. 4, und
- Fig. 4: einen Schnitt durch die Vorrichtung ent- sprechend der Schnittlinie B-B in Fig. 3.

Die in Fig. 1 und 2 dargestellte Spinnvorrichtung weist ein Spinndüsenteil 28 auf, in dem mehrere Schmelzekanäle 14 vorgesehen sind, die über einen Filter 25 und einer Lochplatte 26 zur Reinigung von zugeführter Schmelze oder Lösung mit Schmelze oder Lösung versorgt werden. Die Schmelzekanäle setzen sich in Spinndüsen bzw. Spinnnippeln 23 fort, wobei hier nur drei Reihen von Spinnnippeln 23 gezeigt sind. Es können durchaus mehrere Spinnnippel in Fahrtrichtung gemäß Pfeil 50 hintereinander vorgesehen sein.

Der untere plattenförmige Bereich des Spinndüsenteils ist in einem Gasdüsenteil 27 aufgenommen, das eine rahmenartige Umrandung 34 sowie ein plattenartiges Teil 35 umfasst, wobei in letzterem drei jeweils versetzte Reihen von Lavaldüsen 36 entsprechend den Reihen von Spinnnippeln 23 vorgesehen sind. Die Umrandung 34 ist mit einer Aufkantung versehen, wobei zwischen dieser Aufkantung und einer ihr gegenüberliegenden Fläche 32 des unteren Bereichs des Spinndüsenteils 28 eine Dichtung 33 angeordnet ist.

Das Spinn- und das Gasdüsenteil 28, 27 sind so zueinander ausgerichtet, dass die Spitze der Spinnnippel 23 in die Lavaldüsen 36 hineinragen, wobei zwischen der unteren Fläche des Spinndüsenteils 28 und der oberen Fläche des plattenförmigen Bereichs 35 des Gasdüsenteils ein Gasraum 22 gebildet wird, durch den die Spinnippel 23 hindurchgreifen und der mit in der Umrandung vorgesehenen Gas- bzw. Luftzuführungen 20 verbunden ist.

Insbesondere wenn die zugeführte Luft kalt ist, sind die Spinnnippel 23 vorzugsweise mit einer Heizung 24, vorteilhaft mit einer Bandheizung versehen, wie sie von Spritzgusswerkzeugen im Kunststoffmaschinenbau bekannt ist.

Die erfindungsgemäße Vorrichtung weist Mittel zur relativen Verschiebung des Spinn- und Gasdüsenteils 28, 27 auf, wobei im vorliegenden Ausführungsbeispiel eine Schraube 29 in einem mit dem Spinndüsenteil fest verbundenes Mutterschloss 30 geführt ist und in einer Verankerung 31 im Rahmen 34 des Gasdüsenteils 27 mit diesem verbunden ist, wobei die Verankerung 31 nach Drehrichtung der Schraube 29 Druck- oder Zugwirkung ausüben kann, wodurch das Gasdüsenteil verschoben wird. Selbstverständlich sind andere Arten von Verschiebemittel möglich.

Für das Anspinnen wird das Gasdüsenteil 27 angehoben, d.h. in der Fig. 1 nach oben verschoben, wodurch die Dichtung 33 entlastet wird. Wenn nach dem Anfahren das Gas 21 über die Zuführung 20 zugeführt wird, wird zusätzlich zu einer Verschiebung des Gasdüsenteils 27 nach unten eine Druckkraft auf die Dichtung 33 durch den Druck im Gasraum 22 verstärkt. Es besteht somit eine gewisse Selbsteinstellung der Abdichtung beim Anfahren der Schmelze oder Lösung und Freigabe des Lavaldüsenquerschnitts zu den einzelnen Spinnnippeln.

Für eine Reinigung der Spinnnippel 25 wird die Gaszufuhr 21 abgestellt, das Gasdüsenteil 27 angehoben bis der Plattenteil 35 mit der Wandung der Lavaldüsen 35 an den Spinnnippeln 25 anstößt. Dabei wird die vorhandene Luft im Bereich der Dichtung 33 und der Fläche 32 ausgeblasen. Die Nippel 25. ragen aus den Lavaldüsen heraus und können gereinigt werden.

Die in Fig. 3 dargestellte Vorrichtung weist ein Spinndüsenteil 1 mit einer Reihe von Erhebungen oder Vorsprüngen, vorzugsweise in Kegelform, auf, die Spinndüsen 13 aufnehmen bzw. bilden. Beispielsweise kann das Spinndüsenteil als Platte ausgebildet sein, in die die Spinndüsen 13 (ähnlich Fig. 1) eingesetzt sind. Die Spinndüsen weisen Schmelze- oder Lösungskanäle 14 auf, die in einer Spinndüsenöffnung 3 enden. Weiterhin ist ein Gasdüsenteil 2 vorgesehen, das beispielsweise als Hohlkörper ausgebildet ist, der durch zwei mit trichterförmigen Einsenkungen versehenen Platten gebildet ist.

Zwischen den Platten wird ein Hohlraum 9 gebildet, der durch die trichterförmigen Einsenkungen unterbrochen wird. Der Hohlraum 9 dient als Gasraum, der wiederum an eine Gasversorgungsquelle angeschlossen ist. Um jede trichterförmige Einsenkung herum ist eine ringförmige Öffnung 4 eingearbeitet, wobei die in Fig. 3 im Schnitt dargestellten Öffnungen 4 entsprechend Fig. 4 gemeinsam für benachbarte trichterförmige Einsenkungen gelten, d.h. im Ausführungsbeispiel sind die trichterförmigen Einsenkungen dicht nebeneinander angeordnet.

Die kegelförmigen, die Spinndüsen 13 bildenden Erhebungen greifen in die Einsenkungen des Gasdüsenteils 2 derart ein, dass rotationssymmetrische Gasströmungskanäle 5 entstehen. Im dargestellten Ausführungsbeispiel ist jeweils in den Zwischenraum zwischen den Spinndüsen 13, die in Fig. 3 als Vertiefungen dargestellt sind, unter Bildung eines Luftspaltes 12 noch ein isolierendes Formteil 11 eingesetzt, das sich bis zur Spinnöffnung 3 erstreckt, so.dass der Gasströmungskanal 5 zwischen Oberfläche Formteil 11 und Oberfläche der Einsenkung im Teil 2 um den Raum 9 gebildet wird. Dabei ist der jeweilige Gasströmungskanal 5 so ausgebildet, dass er sich in Richtung der jeweiligen Spinnöffnung 3, die von der jeweiligen Einsenkung rotationssymmetrisch umgriffen wird, verjüngt. Es wird somit jeweils eine Laval-Düse realisiert, deren Querschnitt sich an der Kante zwischen Einsenkung und Außenfläche der in der Fig. 3 unteren Platte schlagartig erweitert, was aber auch allmählich geschehen kann.

Das Spinndüsenteil 1 und das Gasdüsenteil 2 sind relativ zueinander, entsprechend Fig. 3 gesehen, in senkrechter Richtung verschiebbar, was durch nicht dargestellte Gleitstäbe realisiert werden kann. Dadurch kann die Höhe der engsten Stelle 6 der Lavaldüse in Bezug auf die Spinnöffnung 3 eingestellt werden, wodurch auch das Anspinnen erleichtert wird.

Diese Gleitstäbe können gleichzeitig bei unterschiedlichen Ausdehnungen des Spinndüsen- 1 und des Gasdüsenteils 2 entstehende Kraft aufnehmen, wodurch die Positionierung beider Teile zueinander beibehalten wird.

In Fig. 4 sind zwei Reihen von Kombinationen aus Spinndüsen 13 und Lavaldüsen, endend im engsten Querschnitt 6 dargestellt, wobei die Spinndüsen 13 einer Reihe zu denen der anderen Reihen versetzt sind. Es ist insbesondere bei größeren Spinnbalkenbreiten möglich, dass zwischen benachbarten Reihen noch gesonderte Gasverteilungskanäle vorgesehen sind, um die benötigen Gasmengen an die Lavaldüsen heranzuführen.

Im Folgenden wird auf die Funktionsweise eingegangen.

In Fig. 3 wird die Schmelze in dem Teil 1 herangeführt und tritt in den Spinndüsenöffnungen 3 aus, während das Gas, im Folgenden als Luft bezeichnet, aus dem Raum 9 im Teil 2 nach dem Austritt über die ringförmige Öffnung 4 dem zur Spinndüsenöffnung 3 rotationssymmetrischen Kanal 5 zwischen Teil 1 und 2 auf den engsten Querschnitt 6 zuströmt und zuvor an der Spinnöffnung 3 den austretenden Faden 7 erfasst, ihn beschleunigt, d.h. im Durchmesser verringert und nach dem Nanoval-Effekt bereits in der Lavaldüse oder kurz danach zum pinselartigen Aufplatzen in ein Fadenbündel 8 bringt.

Während das Anspinnen bei einer Zeilendüse einfach durch Zusammenschieben von zwei die Lavaldüsen bildenden Kanalhälften geschieht, ist dies bei Düsenkombinationen in mehreren Reihen nicht möglich. Das Teil 2 kann aber in Richtung der Fadenaustrittsachse verschoben werden. Dadurch kann es beim Anspinnen zu dem Formteil 11 hin ganz zurückgezogen werden, eine Ausblasung von Spinnluft über die Öffnungen 4 kann zunächst unterbleiben oder sie wird in geringem Maße zugelassen. Sodann wird das Teil 2 herabgesenkt, der Faden angesponnen, verzogen und zum Platzen gebracht nach den aus dem Verfahren bekannten Einstelldaten für die Luftgeschwindigkeit aus dem angewendeten Druck im Raum 9 des Teils 2, für die strömende Spinnmasse aus den Öffnungen 3 und bei der für das Spleißen erforderlichen Temperatur der Spinnmasse. Diese wird vorteilhafterweise erst kurz vor Austritt aus den Spinnöffnungen 3 zusätzlich erwärmt, angedeutet durch Heizungen 10, auf deren Einbringung und Halterung der Übersichtlichkeit der Zeichnung halber verzichtet wurde. Damit die strömende Luft bei geringeren Temperaturen als der Spinnmassentemperatur diese nicht unzulässig abkühlt, ist das Formteil 11 so gestaltet, dass es zum einen die innere Wand des rotationssymmetrischen Kanals 5 für eine stetige Beschleunigung der Luft bis dicht an die Spinndüsenöffnung 3 hin formt, aber über einen Luftspalt 12 auch die Spinndüse 13 gegen die Luftströmung im Strömungskanal 5 wärmeisoliert. Das Formteil 11 kann aber auch anstelle des Spinndüsenteils 1 die Heizungen der Spinndüsen enthalten.

Die zwei grundsätzlichen Stellungen des beweglichen Teils 2 sind in Fig. 3 angedeutet, gestrichelt für den Anspinnvorgang.

Fig. 4 zeigt einen Horizontalschnitt B-B (in Fig. 3) als Ausschnitt durch eine mehrreihige Düsenvorrichtung für zwei Reihen von Düsen zur Veranschaulichung der Luftzufuhr von außen an die einzelnen Spinndüsen 13 zur Speisung aus dem Raum 9 über die Öffnungen 4 in die Kanäle 5, welche jeweils am kleinsten Querschnitt 6 enden.

Es können bei größerem Luftbedarf, so bei größeren Vlies- und damit Spinnbalkenbreiten, Hauptverteilerkanäle zwischen den Düsenöffnungen angebracht werden, wobei nur die Reihen der Einzeldüsen in Vlieslaufrichtung etwas auseinander rücken, denn die erfindungsgemäße Spinndüsenvorrichtung hat als Spinnbalken gleichzeitig den Vorteil, dass er in Vlieslaufrichtung gesehen mehrere Spinnbalken hintereinander bildet. Jede hat ihre gewissen Ungleichmäßigkeiten, auch von Loch zu Loch wie in dem hier gezeigten Fall mit Spinndüse und Lavaldüse über die Vliesbreite hin. Zwischen den einzelnen Reihen kann ein statistischer Ausgleich zu größerer Vliesgleichmäßigkeit stattfinden, weil die Fäden der folgenden Reihen vermehrt die Dünnstellen der vorhergehenden belegen.

Wird zur Abkühlung oder Warmhaltung, beim Spinnen von Lösungen auch zur Koagulation der Fäden weiterhin Gas bzw. Luft oder ein flüssiges Medium zu ihrer Begleitung gewünscht, so kann dieses Medium als dritter Fluidstrom leicht zwischen den Spinn- und Lavaldüsen eingeleitet und zur Ausströmung gebracht werden. Dies ist in Fig. 1 veranschaulicht durch eine Platte 37, die mit Öffnungen 38 jeweils unterhalb der Spinnnippel 23 und den lavaldüsenartigen Öffnungen 36 versehen ist. Ähnlich wie bei der Luftzufuhr in den Raum 22 kann bei 39 gemäß Pfeil 40 der dritte Fluidstrom in den zwischen den.Platten 35 und 37 gebildeten Raum 41 eingeführt werden. Er tritt von dort über die oberen Kanten der Öffnungen 38 in den Fadenluftstrom. Dies kann beispielsweise zur Einleitung der Koagulation von Zellstoff aus Lyocelllösungsfäden geschehen, wie in der DE 100 65 859 näher beschrieben. Die Größe der Öffnungen 38 und ihre Lage zu den Spinnnippeln 23 können leicht auf die Hauptströmung des Fadens mit dem umgebenden Gas aufeinander abgestimmt werden. Alle drei Fluide strömen dabei (in der Zeichnung) nach unten.

Die Vorrichtung ist auch grundsätzlich geeignet, unterschiedliche Spinnstoffe in den einzelnen Spinndüsen auszuspinnen, wozu die Schmelze- oder Spinnlösungsverteilung entsprechend eingerichtet werden muss, sei es alternierend quer zur Fahrtrichtung oder auch unterschiedlich von Reihe zu Reihe. Es gelingt damit, Mischvliese herzustellen zur Erzielung besonderer Effekte wie das Einspinnen von Bindefäden in Matrixfäden, z.B. Polypropylen als Bindefaden und Polyester als die Festigkeit gebende Matrix oder durch einen Teil stärker schrumpfender Fäden, um nach der Vliesablage durch Schrumpfen des gesamten Fadenverbandes höhere Volumen und Weichheit zu erzeugen sowie andere Vlieseigenschaften durch zwei oder mehrere unterschiedliche Komponenten. Auch Bi- oder Mehrkomponentenfäden sind durch Zufuhr von zwei oder mehreren Spinnstoffen in das Spinndüsenteil und in die Kanäle 14 unschwer herzustellen. Unterschiedliche Durchsätze, eingestellt durch unterschiedlich große Öffnungsquerschnitte der Spinndüsenöffnungen oder gesteuerte Schmelzezufuhr an diese, kann eine andere Art von Mischvliesen erzeugt werden.

Die vorliegende Vorrichtung hat außerdem den Vorteil, dass sie die schmelzeführenden Spinndüsenteile 1 bzw. 28 mit den kälteren Gasdüsenteilen 2 bzw. 27 zwar gegeneinander verschiebbar, aber quer dazu fest verbindet. Nach Aufheizen von Teil 1 mit hier nicht gezeigten Heizungen wird sich grundsätzlich, wenn keine besonders erwärmte Luft aus Teil 2 zugeführt wird, Teil 1 gegenüber 2 mehr ausdehnen, so dass jeweils Spinnbohrung 3 und engster Querschnitt 6 Abweichungen über die Breite und Länge zeigen, das Gleiche gilt für die Teile 28 und 27. Die Verbindung kann durch die nicht gezeigten Gleitstäbe geschehen, die diese Abweichung kräftemäßig verhindern, wobei sie in den Platten des Spinndüsenteils 1 und des Gasdüsenteils zwischen den Kombinationen Spinndüse/Lavaldüse angeordnet sein können. Zur Verhinderung der unterschiedlichen Ausdehnung kann aber auch bewusst eine Erwärmung der Luftströmung in Strömungskanal 5 vorgenommen werden.

Eine Führung des Teils 1, das zunächst zurückgesetzt gegenüber der Spinnbohrungsöffnung 3 ist und später in Laufrichtung des Fadens 7 verschoben zur Erzeugung des Spleißeffektes ist, hat durch im Werkzeugbau bekannte Führungen oder Gleitstäbe zu geschehen. Die Einbringung der Luft, ebenfalls hier nicht gezeichnet, geschieht von außen von vorn, hinten oder seitlich am Spinnbalken, wobei eine Dichtung zwischen Spinndüsenteil 1 und Gasdüsenteil 2 vorhanden sein muss oder weil wenige Millimeter Führungslänge zwischen 1 und 2 ausreichen, auch über Wellbälge um den Spinnbalken herum und einer äußeren Verteilungskammer können die in Fig. 4 gezeigten Kammern 9 gespeist werden.

Es ist nun auch auf einfache Weise möglich, Spinnbalken größerer Breite in mehrere Düsenfelder aufzuteilen, diese wiederum bestehend aus zahlreichen einzelnen Spinndüse-/Lavaldüsekombinationen, so dass einzelne dieser Pakete (Spinnpacks) ausgewechselt werden können bei Verstopfungen der Spinnöffnungen oder anderen Störungen. Die Trennfugen sind dann schräg zur Laufrichtung angebracht, wobei die Spinndüsenöffnungen wie in Fig. 4 gezeigt jeweils auf die Lücke der vorigen angeordnet sind.

Das folgende Beispiel zeigt den Einsatz der Vorrichtung im Spleißspinnverfahren nach Nanoval und den beispielhaft erzielten Fadenwerten. Eine Polypropylen-Schmelze wurde auf neunzehn in einer Reihe angeordneten Spinndüsen 13 mit Zulaufbohrungen für die Schmelze 14 und Spinndüsenöffnungen mit einem Durchmesser von 0,3 mm verteilt. In Fadenlaufrichtung danach befand sich zu jeder dieser Öffnungen eine Lavaldüse mit engstem Querschnitt von 3 mm Durchmesser, welche nach dem Anspinnen auf die Spinnöffnung zurückgeführt wurde. Der Polymerdurchsatz wurde in Bereichen wie sie Tabelle 1 wiedergibt geändert, ebenso der Luftdruck und damit die strömende Luftgeschwindigkeit im Bereich der auf den Faden für die zum Spleißen führenden Schubspannungen. Die Temperatur der Polypropylenschmelze konnte in den Spinndüsen 13 um etwa weitere 20 °C kurz vor ihrem Austritt aus der Spinnöffnung über elektrische Heizelemente erwärmt werden.

Für ein Vorrichtung nach den Fign. 1, 2 ergeben sich mit denselben Verfahrensdaten keine wesentlich anderen Ergebnisse.

**Tabelle 1 Fadenergebnisse Polypropylen (PP) MFI 28 Schmelzindex bei 230 °C und 2,16 kg**

| Schmelze | | Luft | | Fadenergebnis | | | |
|---|---|---|---|---|---|---|---|
| m₀ | Tₛ | ΔPₖ | T_{L} | d₅₀ | CV | dₘᵢₙ | dₘₐₓ |
| g/min | ° C | mbar | ° C | µm | % | µm | µm |
| 1,5 | 330 | 403 | 43 | 3,9 | 38 | 1,72 | 8,2 |
| | 330 | 600 | 47 | 2,2 | 23 | 1,22 | 3,6 |
| | 330 | 800 | 56 | 2,2 | 45 | 0,87 | 4,4 |
| | | | | | | | |
| | 334 | 400 | 230 | 1,5 | 47 | 0,87 | 3,5 |
| | 335 | 600 | 230 | 2,0 | 40 | 0,67 | 3,8 |
| | 336 | | | | | 0,78 | |
| | | 800 | 233 | 1,5 | 40 | | 3,1 |
| | | | | | | | |
| 3,0 | 344 | 400 | 230 | 2,4 | 33 | 0,61 | 3,9 |
| | 344 | 600 | 230 | 2,1 | 33 | 1,12 | 3,4 |
| | 344 | 800 | 230 | 1,5 | 47 | 0,44 | 3,4 |
| | | | | | | | |
| | 352 | 400 | 46 | 2,1 | 48 | 0,77 | 4,9 |
| | 352 | 600 | 46 | 1,2 | 42 | 0,31 | 2,2 |
| | 352 | 800 | 46 | 1,3 | 31 | 0,48 | 2,3 |
| | | | | | | | |
| | 351 | 600 | 180 | 1,2 | 33 | 0,63 | 2,3 |
| | 351 | 600 | 220 | 1,0 | 40 | 0,44 | 1,8 |
| | 351 | 600 | 220 | 1,1 | 27 | 0,49 | 1,8 |

mₒ Polymerdurchsatz pro Spinnbohrung
Tₛ Schmelzetemperatur
ΔPₖ Luftdruck vor Beschleunigung in der Lavaldüse
T_{L} Lufttemperatur ebendort
d₅₀ mittl. Fadendurchmesser aus 20 Einzelmessungen am Mikroskopbildschirm
CV statist. Streuung/d₅₀ 100 % Variationskoeffizient der erzeugten Fadendurchmesser
dₘᵢₙ kleinster jeweils gemessener Fadendurchmesser

Auffallend ist, dass nicht unbedingt nur bei höheren Luftdrücken, also höheren Luftgeschwindigkeiten, höheren Lufttemperaturen und geringeren Durchsätzen die feinen Fäden bis herunter bis zu etwa 0,5 µm = 500 Nanometer (nm) erzeugt werden konnten, sondern dies auch bei größeren Durchsätzen von 3 g/min und Loch gelang, wozu die Temperatur der Schmelze allerdings vor ihrem Austritt erhöht wurde von 335 auf 352 °C, die Lufttemperatur zunächst bei dem höheren Durchsatz von 3,0 g/min noch im Bereich der durch die Kompression erzeugten blieb und die Erhöhung bei sonst gleich bleibenden Werten auf 180 °C keinen messbaren Einfluss in Richtung höherer Feinheit ergab. Erst eine auf 220 °C erhöhte Lufttemperatur ergab dann den Wert von d₅₀ = 1 µm mit im Mikroskop gemessenen minimalen Durchmessern von 0,44. Eine Fadenmessung wie hier mit dem Mikroskop kann allerdings keine hohe Genauigkeit mehr beanspruchen, da man bereits im Bereich der Lichtwellenlängen liegt. Auf jeden Fall sind eindeutige Abhängigkeiten da, die zunächst vom Standpunkt des konventionellen Spinnens überraschen. Vergegenwärtigt man sich jedoch, dass hier Fäden durch Aufplatzen, einer Fragmentierung also, erzeugt werden, so sind andere Gesetzmäßigkeiten als die der reinen Längsverziehung wie oben beschrieben am Werke, die dazu führen, dass man einzelne Parameter wie beispielsweise die Schmelzetemperatur zur Gasgeschwindigkeit verändern kann mit gleichem Einfluss auf die sich ergebenden mittleren Fadendurchmesser und sogar ihre Streuung.

Obwohl die erfindungsgemäße Vorrichtung vornehmlich der Erzeugung feiner Fäden dienen soll, können auch gröbere mit ihr ersponnen werden, wodurch sie ihre Vielseitigkeit zeigt. So wurden Fäden aus Polyester und Polylactid erzeugt wie in den Tabellen 2 und 3 wiedergegeben. Der Durchmesser der Spinndüsenöffnungen, betrug 1,0 mm.

**Tabelle 2 Fadenergebnisse Polyester (PET) i.v. = 0,64 intrinsische Viskosität (Textiltyp)**

| mₒ | Tₛ | ΔPₖ | T_{L} | d₅₀ | CV | dₘᵢₙ | dₘₐₓ |
|---|---|---|---|---|---|---|---|
| g/min | °C | Mbar | °C | µm | % | µm | µm |
| 5,2 | 288 | 550 | 108 | 10,1 | 47 | 4,1 | 20,0 |
| | 332 | 1000 | 271 | 4,2 | 43 | 1,5 | 9,9 |
| | | | | | | | |
| 10,0 | 299 | 500 | 270 | 15,3 | 23 | 7,4 | 19,8 |
| | 271 | 1000 | 106 | 19,0 | 35 | 8,0 | 26,9 |
| | | | | | | | |
| 15,0 | 325 | 500 | 167 | 23,2 | 25 | 9,8 | 36,6 |
| | 330 | 1000 | 165 | 11,3 | 65 | 4,2 | 33,2 |

Beim Spinnen von Polyesterfäden erwies es sich von Vorteil, die Fäden nach ihrem Aufplatzen durch einen gut 1 Meter tiefer liegenden Injektorkanal abzuziehen wie in L. Gerking, Änderung der Filamenteigenschaften vom Polymer her und in der Spinnlinie, Chemiefasern/Textilindustrie 43/95 (1993) auf den Seiten 874/875 beschrieben. Durch nochmaliges Aufheizen dazwischen wie in DE 19 65 054 Spalte 4, Zeilen 44 bis 57 beschrieben, konnte mit beiden Maßnahmen die Zugfestigkeit der Fäden erhöht, vor allem aber der Schrumpf deutlich verringert werden.

Das aus natürlichen Rohstoffen hergestellte Polymer Polylactid zeigte im Spleißspinnen zu gröberen Fäden hin die in Tabelle 3 wiedergegebenen Werte.

**Tabelle 3 Fadenergebnisse Polylactid (PLA) MF (melt flow index) 22 bei 210°C und 2,16 kg**

| mₒ | Tₛ | ΔPₖ | T_{L} | d₅₀ | CV | dₘᵢₙ | dₘₐₓ |
|---|---|---|---|---|---|---|---|
| g/min | °C | mbar | °C | µm | % | µm | µm |
| 5,2 | 253 | 352 | 35 | 26,6 | 19 | 13,5 | 33,9 |
| | 254 | 352 | 35 | 14,4 | 37 | 4,4 | 27,7 |
| | 254 | 780 | 44 | 16,4 | 56 | 5,0 | 48,3 |
| | | | | | | | |
| 7,6 | 284 | 507 | 52 | 6,5 | 43 | 2,0 | 11,1 |
| | | | | | | | |
| 9,0 | 255 | 807 | 56 | 14,2 | 46 | 5,0 | 28,7 |
| | 254 | 831 | 60 | 40,5 (1) | 18 | 26,8 | 50,1 |
| | 245 | 348 | 60 | 14,4 | 75 | 3,9 | 44,3 |
| | | | | | | | |
| 9,7 | 277 | 889 | 64 | 9,9 | 59 | 3,7 | 29,3 |
| | | | | | | | |
| 10,1 | 253 | 915 | 90 | 24,1 (2) | 45 | 5,4 | 42,8 |
| | | | | | | | |
| 13,3 | 285 | 185 | 47 | 7,8 | 40 | 1,22 | 15,0 |

In Tabelle 3 fällt der mit (1) gekennzeichnete Wert aus den sonst erkennbaren Abhängigkeiten heraus, auch als größter Wert. Bei dieser Einstellung wurden die aerodynamischen Verhältnisse durch Änderung der Lavaldüsengeometrie geändert, ebenfalls beim mit (2) gekennzeichneten Wert. Bei (1) trat gar keine Spleißung des Schmelzefadens auf, bei (2) hin und wieder.

Die erfindungsgemäße Vorrichtung kann für fadenbildende Schmelzen oder Lösungen eingesetzt werden, aber auch allgemein für Flüssigkeiten, wenn es z.B. darum geht, dünne Schichten wie Farben, Lacke, Avivagen aufzutragen. Sie dient dann der Zerstäubung der Flüssigkeiten in möglichst feine Tröpfchen bei möglichst gleichmäßiger Verteilung auf der zu beauftragenden Fläche. Die Bedingungen sind jeweils durch die gegebenen geometrischen Verstellmöglichkeiten der Vorrichtung leicht zu finden.

Die Vorrichtungen (nach Fig. 1, 2 oder 3, 4) haben weiterhin den Vorteil, dass sich eine Schmelze oder Lösung leichter gleichmäßig auf einzelne Ausflussöffnungen - hier Spinnnippel 23 - verteilen lässt, als wenn dies aus einem Film wie üblicherweise bei Zeilendüsen geschieht. Das erzeugte Vlies weist gleichmäßiger und meist insbesondere nicht die Bahnen, auch als "Gassen" bezeichneten Streifen unterschiedlichen Gewichts in Fahrtrichtung auf.

## Patentansprüche

1. Spinnvorrichtung zur Erzeugung feiner Fäden durch Spleißen mit mehreren in einem Spinndüsenteil (1, 28) angeordneten hervorspringenden Spinndüsen (13, 23) mit Spinnöffnungen, aus denen die Spinnmassen als Monofile austreten, und mit mehreren den Spinnöffnungen zugeordneten Beschleunigungsdüsen (36), insbesondere Lavaldüsen, deren Querschnitt sich verringert und nach dem kleinsten Querschnitt erweitert, wobei Mittel zur Zuführung von Gasströmen vorgesehen sind, die die Monofile umgeben und durch die Beschleunigungsdüsen beschleunigt werden, **dadurch gekennzeichnet, dass** die Beschleunigungsdüsen in einem zumindest teilweise plattenförmigen Gasdüsenteil (2, 27) als trichterförmige Einsenkung ausgebildet sind, in die die Spinndüsen (13, 23) unter Bildung von Gasströmungskanälen eingreifen und dass Mittel zur relativen Verschiebung des Gasdüsenteils (2, 27) und des Spinndüsenteils (1, 28) zueinander vorgesehen sind, derart, dass der Strömungsquerschnitt der Gasströmungskanäle veränderbar und/oder die Stellung des kleinsten Querschnitts der Beschleunigungsdüsen in Bezug auf die Spinnöffnungen einstellbar ist.

2. Spinnvorrichtung nach Anspruch 1, **dadurch gekennzeichnet, dass** die Mittel zur relativen Verschiebung Führungen und/oder Gleitstäbe umfassen.

3. Spinnvorrichtung nach Anspruch 1 oder Anspruch 2, **dadurch gekennzeichnet, dass** die Mittel zur relativen Verschiebung als Verstellschraubenvorrichtung (29, 30, 31) ausgebildet ist, die zwischen Gasdüsenteil (2, 27) und Spinndüsenteil (1, 28) angeordnet ist.

4. Spinnvorrichtung nach einem der Ansprüche 1 bis 3, **dadurch gekennzeichnet, dass** zwischen Spinndüsenteil (1, 28) und Gasdüsenteil (2, 27) ein Gasraum mit mindestens einer Gaszuführung vorgesehen ist, der mit den Gasströmungskanälen in Verbindung steht und in den die Spinndüsen (13, 23) hineinragen.

5. Spinnvorrichtung nach einem der Ansprüche 1 bis 4, **dadurch gekennzeichnet, dass** das Gasdüsenteil (27) mit einer rahmenartigen Umrandung (34) versehen ist, wobei zwischen die Umrandung der die herausragenden Spinndüsen (23) aufweisende Bereich des Spinndüsenteils (28) eingesetzt ist.

6. Spinnvorrichtung nach einem der Ansprüche 1 bis 5, **dadurch gekennzeichnet, dass** zwischen Spinndüsenteil (28) und Gasdüsenteil (27) eine selbsteinstellende Dichtung vorgesehen ist.

7. Spinnvorrichtung nach einem der Ansprüche 1 bis 4, **dadurch gekennzeichnet, dass** das Gasdüsenteil (2) als Hohlkörper ausgebildet ist, der von den trichterförmigen Einsenkungen durchgriffen wird, wobei der Raum innerhalb des Hohlkörpers (5) einen Gasraum bildet und zu dem Spinnteil (1) gerichtete Öffnungen (4) vorgesehen sind, die den Gasraum mit den Gasströmungskanälen verbindet.

8. Spinnvorrichtung nach einem der Ansprüche 7, **dadurch gekennzeichnet, dass** zwischen die Spinndüsen des Spinnteils jeweils Formteile unter Beibehaltung von Luftspalten zum Gasdüsenteil zur Wärmeisolierung eingesetzt sind, die sich im Wesentlichen bis zu den Spinnöffnungen erstrecken, wobei zwischen den Formteilen (11) und dem Gasdüsenteil (2) die Gasströmungskanäle (5) gebildet sind.

9. Spinnvorrichtung nach einem der Ansprüche 7 oder 8, **dadurch gekennzeichnet, dass** die Öffnungen (4) ringförmig um die trichterförmigen Einsenkungen herum angeordnet sind.

10. Spinnvorrichtung nach einem der Ansprüche 1 bis 9, **dadurch gekennzeichnet, dass** der Gasraum nach außen abgedichtet ist.

11. Spinnvorrichtung nach einem der Ansprüche 1 bis 10, **dadurch gekennzeichnet, dass** das Gasdüsenteil (2, 27) und das Spinndüsenteil (1, 28) mehrere in Reihen nebeneinander angeordnete trichterförmige Einsenkungen und Spinndüsen aufweisen, wobei die Spinndüsen (13, 23) und Beschleunigungsdüsen der einen Reihe versetzt zur anderen Reihe angeordnet sind.

12. Spinnvorrichtung nach einem der Ansprüche 1 bis 11, **dadurch gekennzeichnet, dass** die Kombination aus Gasdüsen- und Spinndüsenteil aus mehreren Gas- und Düsenteilsegmenten besteht, die jeweils auswechselbar sind.

13. Spinnvorrichtung nach einem der Ansprüche 1 bis 12, **dadurch gekennzeichnet, dass** mehrere Gas- und Spinndüsen (1, 2) nebeneinander angeordnet sind.

14. Spinnvorrichtung nach einem der Ansprüche 1 bis 13, **dadurch gekennzeichnet, dass** an dem Gasdüsenteil mit Abstand zu dem Austritt der Beschleunigungsdüsen eine Verteilvorrichtung (37, 38) für ein Zusatzfluid vorgesehen ist, das auf die aus dem Monofil gespleißten Fäden trifft.

15. Verfahren zur Herstellung eines Spinnvlieses aus feinen Fäden aus Schmelze oder Lösungen durch Spleißen einer Mehrzahl von Monofilen, die aus in einem Spinndüsenteil (1, 28)angeordneten und von diesem hervorspringenden Spinndüsen (13, 23) ausgesponnen werden, wobei die Schmelze oder Lösung gleichmäßig über die Spinndüsen verteilt wird und die Monofile jeweils von einer durch rotationssymmetrische Beschleunigungsdüsen (36, 5)erzeugten rotationssymmetrischen Gasströmung bis zum Spleißen beschleunigt werden und wobei die Spinndüsen in mehreren Reihen in Vlieslaufrichtung hintereinander angeordnet werden, derart, dass ein statistischer Ausgleich durch Belegen der Dünnstellen des durch die Fäden von vorhergehenden Reihen erzeugten Vlieses durch die Fäden der folgenden Reihen hervorgerufen wird.

16. Verfahren zur Herstellung eines Spinnvlieses aus feinen Fäden nach Anspruch 15 mit einer Spinnvorrichtung nach Anspruch 14, **dadurch gekennzeichnet, dass** in den Raum zwischen dem Gasdüsenteil (27) und der mit Abstand dazu angeordneten Platte (37) mit Öffnungen (38) jeweils unterhalb der Spinnnippel der Spinndüsen (23) und den rotationssymmetrischen lavaldüsenartigen Öffnungen (36) ein Zusatzfluid eingeleitet wird, das über die Kanten der Öffnungen (38) der Platte (37) in den Fadengasstrom eintritt und auf die aus dem Monofil gespleißten Fäden trifft.

17. Verfahren nach Anspruch 16, **dadurch gekennzeichnet dass** Wasser zum Koagulieren zur Herstellung von Fäden aus einer Lyocelllösung oder Kühlmittel zum Einfrieren der bei der Spleißung erzielten molekularen Orientierung oder Mittel zum Aufheizen zu einer zweiten Verstreckung der Fäden in den Raum eingeleitet werden.

18. Spinnvlies, hergestellt nach dem Verfahren nach einem der Ansprüche 15 bis 17.

## Claims

1. Spinning device for producing fine threads by splitting, having a plurality of protruding spinning nozzles (13, 23) with spinning openings which are disposed in a spinning nozzle part (1, 28) and from which the spinning materials emerge as monofilaments and having a plurality of acceleration nozzles (36), in particular Laval nozzles, which are assigned to the spinning openings and the cross-section of which is reduced and widens after the smallest cross-section, means being provided for supplying gas flows, which surround the monofilaments and are accelerated through the acceleration nozzles, **characterised in that**
the acceleration nozzle is configured in an at least partially plate-shaped gas nozzle part (2, 27) as a funnel-shaped depression into which the spinning nozzle engages forming gas flow channels and **in that** means for relative displacement of the gas nozzle part (2, 27) and of the spinning nozzle part (1, 28) relative to each other are provided such that the flow cross-section of the gas flow channels can be changed and/or the position of the smallest cross-section of the acceleration nozzles can be adjusted relative to the spinning openings.

2. Spinning device according to claim 1, **characterised in that** the means for relative displacement comprise guides and/or sliding rods.

3. Spinning device according to claim 1 or claim 2, **characterised in that** the means for relative displacement is configured as adjustment screw device (29, 30, 31) which is disposed between gas nozzle part (2, 27) and spinning nozzle part (1, 28).

4. Spinning device according to one of the claims 1 to 3, **characterised in that** a gas chamber with at least one gas supply is provided between spinning nozzle part (1, 28) and gas nozzle part (2, 27), said gas chamber being in communication with the gas flow channels and into which the spinning nozzles (13, 23) protrude.

5. Spinning device according to one of the claims 1 to 4, **characterised in that** the gas nozzle part (27) is provided with a frame-like edging (34), the region of the spinning nozzle part (28) which has the protruding spinning nozzles (23) being inserted between the edging.

6. Spinning device according to one of the claims 1 to 5, **characterised in that** a self-adjusting seal is provided between spinning nozzle part (28) and gas nozzle part (27).

7. Spinning device according to one of the claims 1 to 4, **characterised in that** the gas nozzle part (2) is configured as a hollow body which is engaged by the funnel-shaped depressions, the space within the hollow body (5) forming a gas chamber and openings (4) directed towards the spinning part (1) being provided, which connects the gas chamber to the gas flow channels.

8. Spinning device according to claim 7, **characterised in that** formed parts are respectively inserted between the spinning nozzle of the spinning part maintaining air gaps relative to the gas nozzle part for heat insulation, which gaps extend essentially up to the spinning openings, the gas flow channels (5) being formed between the formed parts (11) and the gas nozzle part (2).

9. Spinning device according to one of claims 7 or 8, **characterised in that** the openings (4) are disposed annularly around the funnel-shaped depressions.

10. Spinning device according to one of the claims 1 to 9, **characterised in that** the gas chamber is sealed externally.

11. Spinning device according to one of the claims 1 to 10, **characterised in that** the gas nozzle part (2, 27) and the spinning nozzle part (1, 28) have a plurality of funnel-shaped depressions and spinning nozzles which are disposed in rows adjacent to each other, the spinning nozzles (13, 23) and acceleration nozzles of the one row being disposed offset relative to the other row.

12. Spinning device according to one of the claims 1 to 11, **characterised in that** the combination of gas nozzle- and spinning nozzle part comprises a plurality of gas- and nozzle part segments which are exchangeable, respectively.

13. Spinning device according to one of the claims 1 to 12, **characterised in that** several gas- and spinning nozzles are arranged with spacing adjacent to each other.

14. Spinning device according to one of the claims 1 to 13, **characterised in that** a distribution device (37, 38) for an additional fluid is provided on the gas nozzle part at a spacing from the exit of the acceleration nozzles, which fluid impinges upon the threads which have split from the monofilament.

15. Method for producing a spunlaid nonwoven of fine threads from melts or solutions by splitting a plurality of monofilaments which are spun by spinning nozzles (13, 23) disposed in a spinning nozzle part (1, 28) and protruding therefrom, wherein the melt or solution is uniformly distributed over the spinning nozzles and the monofilaments respectively are accelerated until splitting by a rotation-symmetrical gas flow produced by rotation-symmetrical acceleration nozzles (36, 5) and
wherein the spinning nozzles are disposed in a plurality of successive rows in the nonwoven running direction such that a statistical compensation is effected by covering the sparse positions of the nonwoven produced by the threads of the preceding rows by means of the threads of the following rows.

16. Method for producing a spunlaid nonwoven of fine threads according to claim 15 using a spinning device according to claim 14, **characterised in that** an additional fluid is introduced into the space between the gas nozzle part (27) and the plate (37) with openings (38) which is arranged with a spacing to the gas nozzle part, respectively below the spinning nipples of the spinning nozzles (23) and the rotation-symmetrical laval nozzle-like openings (36), the additional fluid penetrating the thread gas flow via the edges of the openings (38) of the plate (37) and meeting the threads splitted from the monofilaments.

17. Method according to claim 16, **characterised in that** water for coagulating for the production of threads from a lyocell solution or a coolant for freezing the molecular orientation obtained while splitting or a heating medium for realizing a second drawing of the threads is introduced into the space.

18. Spunlaid nonwovens produced by a spinning method according to one of claims 15 to 17.

## Revendications

1. Dispositif de filage pour produire des fils fins par épissure avec plusieurs filières saillantes (13, 23) aménagées dans une partie de filières (1, 28) avec des ouvertures de filage, desquelles la matière de filage sorte sous la forme de monofilaments, et avec plusieurs tuyères d'accélération (36) affectées aux ouvertures de filage, en particulier des tuyères de Laval, dont la section transversale se rétrécit et s'élargit après la plus petite section transversale, dans lequel il est prévu des moyens d'acheminement de courants gazeux, qui entourent les monofilaments et sont accélérés par les tuyères d'accélération, **caractérisé en ce que** les tuyères d'accélération se présentent, sous la forme d'un renfoncement en forme d'entonnoir, formé dans une partie de tuyères à gaz (2, 27) au moins en partie en forme de plaque, dans lequel les filières (13, 23) s'engagent en formant des canaux d'écoulement de gaz, et **en ce qu'**il est prévu des moyens de déplacement relatif de la partie de tuyères à gaz (2, 27) et de la partie de filières (1, 28) l'une par rapport à l'autre, de sorte que la section transversale d'écoulement des canaux d'écoulement de gaz soit modifiable et/ou que la position de la plus petite section transversale des tuyères d'accélération soit réglable par rapport aux ouvertures de filage.

2. Dispositif de filage selon la revendication 1, **caractérisé en ce que** les moyens de déplacement relatif comprennent des guides et/ou des barres de coulissement.

3. Dispositif de filage selon la revendication 1 ou la revendication 2, **caractérisé en ce que** les moyens de déplacement relatif se présentent sous la forme d'un dispositif à vis de réglage (29, 30, 31), qui est aménagé entre la partie de tuyères à gaz (2, 27) et la partie de filières (1, 28).

4. Dispositif de filage selon l'une quelconque des revendications 1 à 3, **caractérisé en ce qu'**il est prévu, entre la partie de filières (1, 28) et la partie de tuyères à gaz (2, 27), une chambre de gaz avec au moins un conduit d'acheminement de gaz, la chambre de gaz étant en communication avec les canaux d'écoulement de gaz et les filières (13, 23) faisant saillie dans la chambre de gaz.

5. Dispositif de filage selon l'une quelconque des revendications 1 à 4, **caractérisé en ce que** la partie de tuyères à gaz (27) est pourvue d'une bordure (34) de type encadrement, la zone de la partie de filières (28) présentant les filières saillantes (23) étant insérée dans l'espace délimité par la bordure.

6. Dispositif de filage selon l'une quelconque des revendications 1 à 5, **caractérisé en ce qu'**entre la partie de filières (28) et la partie de tuyères à gaz (27), il est prévu un joint étanche autoadaptatif.

7. Dispositif de filage selon l'une quelconque des revendications 1 à 4, **caractérisé en ce que** la partie de tuyères à gaz (2) se présente sous la forme d'un corps creux à travers lequel s'étendent les renfoncements en forme d'entonnoir, dans lequel l'espace à l'intérieur du corps creux (5) forme une chambre de gaz et il est prévu des ouvertures (4) dirigées vers la partie de filage (1), qui relient la chambre de gaz aux canaux d'écoulement de gaz.

8. Dispositif de filage selon la revendication 7, **caractérisé en ce qu'**entre les filières de la partie de filage, on insère respectivement des pièces formées tout en maintenant des fentes d'aération vers la partie de tuyères à gaz pour l'isolation thermique, les pièces moulées s'étendant sensiblement jusqu'aux ouvertures de filage, les canaux d'écoulement de gaz (5) étant formés entre les pièces formées (11) et la partie de tuyères à gaz (2).

9. Dispositif de filage selon l'une quelconque des revendications 7 ou 8, **caractérisé en ce que** les ouvertures (4) sont agencées de manière annulaire autour des renfoncements en forme d'entonnoir.

10. Dispositif de filage selon l'une quelconque des revendications 1 à 9, **caractérisé en ce que** la chambre de gaz est étanchéifiée vers l'extérieur.

11. Dispositif de filage selon l'une quelconque des revendications 1 à 10, **caractérisé en ce que** la partie de tuyères à gaz (2, 27) et la partie de filières (1, 28) présentent plusieurs renfoncements en forme d'entonnoir et plusieurs filières aménagé(e)s en rangées les un(e)s à côté des autres, les filières (13, 23) et les tuyères d'accélération d'une rangée étant agencées de manière décalée par rapport à l'autre rangée.

12. Dispositif de filage selon l'une quelconque des revendications 1 à 11, **caractérisé en ce que** la combinaison de la partie de tuyères à gaz et de la partie de filières est constituée de plusieurs segments de partie de tuyères à gaz et de partie de filières, qui sont respectivement remplaçables.

13. Dispositif selon l'une quelconque des revendications 1 à 12, **caractérisé en ce que** plusieurs tuyères à gaz et filières (1, 2) sont aménagées les unes à côté des autres.

14. Dispositif de filage selon l'une quelconque des revendications 1 à 13, **caractérisé en ce que,** sur la partie de tuyères à gaz, à distance de la sortie des tuyères d'accélération, il est prévu un dispositif de distribution (37, 38) pour un fluide additionnel, le fluide additionnel rejoignant les fils épissés à partir du monofilament.

15. Procédé de fabrication d'un filé-lié à partir de fils fins provenant d'une masse fondue ou de solutions par épissure d'une pluralité de monofilaments, qui sont filés par des filières (13, 23) aménagées dans une partie de filières (1, 28) et faisant saillie de celle-ci, dans lequel la masse fondue ou la solution est distribuée uniformément sur les filières et les monofilaments sont respectivement accélérés par un écoulement de gaz à symétrie de rotation, généré par des tuyères d'accélération (36, 5) à symétrie de rotation, jusqu'à l'épissure et dans lequel les filières sont aménagées les unes derrière les autres en plusieurs rangées dans la direction de déplacement du non-tissé de manière à provoquer une compensation statistique par garnissage des zones minces du non-tissé produit par les fils des rangées précédentes par les fils des rangées suivantes.

16. Procédé de fabrication d'un filé-lié à partir de fils fins selon la revendication 15, comprenant un dispositif de filage selon la revendication 14, **caractérisé en ce qu'**un fluide additionnel est introduit dans l'espace entre la partie de filières à gaz (27) et la plaque (37) avec des ouvertures (38), aménagée à distance de celle-ci respectivement en dessous des buses de filage des filières (23) et des ouvertures (36) de type tuyère de Laval à symétrie de rotation, le fluide additionnel pénétrant dans le courant de gaz et de fils via les arêtes des ouvertures (38) et rejoint les fils épissés à partir du monofilament.

17. Procédé selon la revendication 16, **caractérisé en ce que** l'on introduit dans l'espace de l'eau pour coaguler dans le but de fabriquer des fils à partir d'une solution de lyocell ou un agent réfrigérant pour geler l'orientation moléculaire obtenue lors de l'épissure ou un moyen de chauffage pour assurer un second étirage des fils.

18. Filé-lié fabriqué selon le procédé de l'une quelconque des revendications 15 à 17.
